# EUROPÄISCHE PATENTSCHRIFT

(11) **EP 0 730 682 B1**
(45) Veröffentlichungstag und Bekanntmachung des Hinweises auf die Patenterteilung: **09.02.2000**
(21) Anmeldenummer: 95903268.1
(22) Anmeldetag: 22.11.1994
(51) Int. Cl.: D04H 13/00

(54) **MEHRLAGIGES NADELVLIES, VERFAHREN ZU SEINER HERSTELLUNG UND VERWENDUNG DESSELBEN**
MULTI-LAYERED NEEDLE PUNCHED NONWOVEN FABRIC, PRODUCTION AND USES THEREOF
NON-TISSE AIGUILLETE MULTICOUCHE, SON PROCEDE DE FABRICATION ET SES UTILISATIONS

(30) Priorität: 22.11.1993 DE 4339709
(43) Veröffentlichungstag der Anmeldung: 11.09.1996
(73) Patentinhaber: MGF GUTSCHE & CO. GMBH-BETRIEBS-KG, 36039 Fulda (DE)
(72) Erfinder: GUTSCHE, Eugen, D-36041 Fulda (DE); DINH-VAN, Nang, D-63039 Fulda (DE); SCHMITT, Robert, D-36100 Petersberg (DE)
(74) Vertreter: Schlagwein, Udo, Dipl.-Ing.
(86) Internationale Anmeldenummer: EP9403863
(87) Internationale Veröffentlichungsnummer: WO9514803

(56) Entgegenhaltungen:
- WO-A-94/17234
- DE-A- 2 842 837
- GB-A- 2 278 371

## Beschreibung

Die Erfindung betrifft ein Verfahren zur Herstellung eines mehrlagigen Nadelvlieses, bei dem ein Festigkeitsträger mit hoher Zugfestigkeit und geringer Dehnung durch Vernadeln mit zumindest einer Stapelfaserlage verbunden und nach dem Vernadeln einer Wärmebehandlung und einer Verdichtung unterzogen wird und bei dem als Festigkeitsträger ein vor dem Vernadeln mit der Stapelfaserlage oder den Stapelfaserlagen verstrecktes Stapelfaservlies aus Bikomponentenfasern verwendet wird.

Ein Verfahren der vorliegenden Art ist in der prioritätsälteren, jedoch nach der vorliegenden Patentanmeldung veröffentlichten WO 94/17234 beschrieben. Das Vlies nach dieser Schrift soll primär für ein selbsttragendes, steifes, thermisch verformbares Karosserieteil Verwendung finden.

Nadelvliese müssen für manche Anwendungsfälle eine hohe Reißfestigkeit und geringe Dehnung aufweisen, beispielsweise dann, wenn sie als Bandmaterial für Förderbänder verwendet werden sollen. Zur Erzeugung einer ausreichend hohen Festigkeit ist es durch die DE-C-28 42 837 bekannt, als Festigkeitsträger zwischen zwei Nadelvlieslagen eine Lage aus im wesentlichen parallel verlaufenden Textilgarnen einzuschließen. Ein solches mehrlagiges Nadelvlies erreicht zwar die angestrebte Zugfestigkeit und geringe Dehnung, hat jedoch den Nachteil, dass in den Textilgarnen und insbesondere den daraus hergestellten Geweben Spannungen vorhanden sind, welche durch den Nadelungsprozess noch gefördert und nachhaltig fixiert werden. Diese Spannungen führen beim Einsatz des Stapelfaservlieses dazu, dass sich das Material über seine Breite unterschiedlich längt. Das verursacht beispielsweise bei Verwendung des Stapelfaservlieses als Förderband ein Verlaufen des Förderbandes.

Durch den Nadelungsprozess besteht desweiteren die Gefahr einer Schädigung der Textilgarne. Eine solche Schädigung führt zu unterschiedlichen Festigkeitsverlusten des Festigkeitsträgers.

Zur Vermeidung von unterschiedlichen Materialspannungen ist es durch die DE-A-41 26 117 bei einem Nadelvlies der eingangs genannten Art auch schon bekannt, als Festigkeitsträger statt Textilgarne ein dehnungsarmes Spinnvlies zu verwenden. Mit einem solchen Spinnvlies lässt sich jedoch längst nicht die Festigkeit erreichen wie mit Textilgarnen. Man kann zwar für Förderbänder diese Festigkeit erhöhen, indem man das Nadelvlies vollständig mit einer Binderlösung wie zum Beispiel Latex durchtränkt, was jedoch zu einer wesentlichen Erhöhung der Herstellungskosten des Materials führt.

Der Erfindung liegt das Problem zugrunde, ein Verfahren der eingangs genannten Art zu entwickeln, mit dem ein mehrlagiges Nadelvlies entsteht, welches eine hohe Reißfestigkeit bei geringer Dehnung hat und das besonders kostengünstig durchführbar ist.

Dieses Problem wird erfindungsgemäß dadurch gelöst, dass die Wärmebehandlung und Verdichtung des Nadelvlieses nach dem Vernadeln des Festigkeitsträgers mit der Stapelfaserlage oder den Stapelfaserlagen gleichzeitig erfolgt und dass nach der Wärmebehandlung ausschließlich die Stapelfaserlage oder die Stapelfaserlagen mit einer Binderlösung imprägniert werden.

Bikomponentenfasern sind auch unter der Bezeichnung "Bindefasern" bekannt und werden schon seit über 30 Jahren zur Erzeugung von Vliesstotten eingesetzt. Bikomponentenfasern sind Fasern, die aus zwei wenigstens im Schmelzpunkt - und damit auch in der chemischen Zusammensetzung - verschiedenen Polymeren aufgebaut sind. Durch das Verstrecken des Stapelfaservlieses aus Bikomponentenfasern kommt es zu einer Ausrichtung der Stapelfasern, die durch das Vernadeln fixiert wird. Die Verbindung der einzelnen Stapelfasern durch Schmelzen ihrer niedrigschmelzenden Bestandteile tritt durch die erfindungsgemäße Wärmebehandlung nach dem Vernadeln mit dem Nadelvlies ein. Die dabei gleichzeitig vorgenommene Verdichtung führt zu einer hohen Festigkeit in Richtung der durch das Verstrecken festgelegten Orientierung der Bikomponentenfasern. Das mit dem erfindungsgemäßen Verfahren erzeugte Nadelvlies hat eine vergleichbar hohe Festigkeit und geringe Dehnung wie ein Nadelvlies mit einem Gewebe oder Textilgarnlagen als Festigkeitsträger, weist jedoch keine Materialspannungen auf, so dass es nicht zu ungleichförmigen Verformungen kommt. Das mit dem Verfahren nach der Erfindung hergestellte Nadelvlies hat deutlich bessere Biegeeigenschaften und eine höhere Porösität im Vergleich zu Stapelfaservliesen mit Stützgewebe, da es sich bei der Trägerschicht nicht um eine starre Masse, sondern um einen aus Einzelfasern aufgebauten Verbund handelt. Ein weiterer Vorteil liegt in der regelbaren Steifigkeit durch Temperatursteuerung des heterogenen Stapelfaservlieses bei der Wärmebehandlung.

Da bei dem erfindungsgemäßen Verfahren durch das Stapelfaservlies aus Bikomponentenfasern bereits eine im Regelfall ausreichend hohe Reißfestigkeit und geringe Dehnung entsteht, genügt es, wenn ausschließlich die Stapelfaserlage oder die Stapelfaserlagen mit einer Binderlösung imprägniert sind. Dadurch kommt es zu einer Ersparnis an Bindermaterial. Eine solche Imprägnierung sorgt beispielsweise für eine ausreichend hohe Abriebfestigkeit und Elastizität des Materials.

Das erfindungsgemäße Verfahren kann automatisch durchgeführt werden und ist sehr kostengünstig. Zugleich erlaubt es die Herstellung von heterogenen Stapelfaservliesen unterschiedlicher Biegeflexibilität durch Verändern der Temperatur oder Wärmebehandlungsdauer am Ende des Verfahrens. Der Materialverbrauch an Binderlösung ist besonders gering, weil nach der Wärmebehandlung ausschließlich die Stapelfaserlage oder die Stapelfaserlagen mit einer Binderlösung imprägniert werden. Gleichzeitig ergibt sich hierdurch eine besonders hohe Beeinflussbarkeit der Biegeflexibilität des Materials.

Eine besonders hohe Festigkeit erreicht man, wenn gemäß einer anderen Weiterbildung der Erfindung mehrere Lagen des Festigkeitsträgers aus Bikomponentenfasern aufeinandergelegt und mit dem Stapelfaservlies gemeinsam vernadelt werden.

Die Eigenschaften des nach dem erfindungsgemäßen Verfahren hergestellten Stapelfaservlieses machen sich besonders vorteilhaft bemerkbar, wenn man das Material als Bandmaterial für Förderbänder verwendet. Insbesondere macht sich bei Bandmaterial gegenüber herkömmlichen Stapelfaservliesen die sehr gleichmäßige Verteilung von Zugkräften über die ganze Breite des Bandes bemerkbar, was zu einem problemlosen Geradlauf des Bandes führt.

Eine andere vorteilhafte Verwendung liegt vor, wenn man das nach dem erfindungsgemäßen Verfahren hergestellte Nadelvlies als Filtermedium einsetzt. Hierbei ist besonders vorteilhaft, dass man durch Steuerung der Wärmebehandlung und Verdichtung die Porösität des Nadelvlieses stufenlos einstellen kann. Das nach dem Verfahren erzeugte Nadelvlies zeichnet sich durch eine Filtereffizienz aus, die nicht mit einem Gewebe zu erreichen ist.

Zur weiteren Verdeutlichung der Erfindung wird nachfolgend auf die Zeichnung Bezug genommen. Diese zeigt in
- Fig.1: einen Schnitt durch ein nach dem erfindungsgemäßen Verfahren hergestelltes Nadelvlies in einem noch unvollendeten Fertigungszustand,
- Fig.2: einen Schnitt durch das fertige Nadelvlies,
- Fig.3: einen Schnitt durch eine ebenfalls mit dem erfindungsgemäßen Verfahren hergestelltes, abgewandeltes Nadelvlies.

Die Figur 1 zeigt zwischen zwei Stapelfaserlagen 1, 2 einen Festigkeitsträger 3, bei dem es sich um ein Stapelfaservlies aus Bikomponentenfasern handelt. Die Verbindung der Stapelfaserlagen 1, 2 mit dem Festigkeitsträger 3 erfolgt auf übliche Weise durch Vernadeln, was an drei Stellen, beispielsweise bei 4, durch einen geänderten Faserverlauf zu erkennen ist. Vor dem Vernadeln wurde der Festigkeitsträger 3 verstreckt.

Nach dem Vernadeln wird das Stapelfaservlies einer Wärmebehandlung unter gleichzeitiger Verdichtung unterzogen. Dadurch kommt es zu einem Verbinden der Bikomponentenfasern, weil die äußeren Bereiche der Bikomponentenfasern durch die Wärme zu schmelzen beginnen. Das auf diese Weise entstehende Material ist in Figur 2 dargestellt. Es hat infolge der Verdichtung eine geringere Dicke als in der in Figur 1 gezeigten Fertigungsstufe.

Wenn man das Material als Bandmaterial für Förderbänder benutzen will, dann tränkt man bei dem in Figur 2 gezeigten Material die Stapelfaserlagen 1 und 2, jedoch nicht den Festigkeitsträger 3 mit einer Binderlösung, beispielsweise Latex, um den in Figur 3 gezeigten Zustand des Materials zu erreichen.

## Patentansprüche

1. Verfahren zur Herstellung eines mehrlagigen Nadelvlieses, bei dem ein Festigkeitsträger mit hoher Zugfestigkeit und geringer Dehnung durch Vernadeln mit zumindest einer Stapelfaserlage verbunden und nach dem Vernadeln einer Wärmebehandlung und einer Verdichtung unterzogen wird und bei dem als Festigkeitsträger ein vor dem Vernadeln mit der Stapelfaserlage oder den Stapelfaserlagen verstrecktes Stapelfaservlies aus Bikomponentenfasern verwendet wird, **dadurch gekennzeichnet**, dass die Wärmebehandlung und Verdichtung des Nadelvlieses nach dem Vernadeln des Festigkeitsträgers mit der Stapelfaserlage oder den Stapelfaserlagen gleichzeitig erfolgt und dass nach der Wärmebehandlung ausschließlich die Stapelfaserlage oder die Stapelfaserlagen mit einer Binderlösung imprägniert werden.

2. Verfahren nach den Anspruch 1, **dadurch gekennzeichnet**, dass mehrere Lagen des Festigkeitsträgers aus Bikomponentenfasern aufeinander gelegt und mit dem Stapelfaservlies gemeinsam vernadelt werden.

3. Verwendung des nach den Ansprüchen 1 oder 2 hergestellten, mehrlagigen Nadelvlieses als Bandmaterial für Förderbänder.

4. Verwendung des nach den Ansprüchen 1 oder 2 hergestellten mehrlagigen Nadelvlieses als Filtermedium.

## Claims

1. Process for the manufacture of a multilayered needle punched nonwoven fabric, in which a strong ply with high tensile strength and low stretch is combined with at least one staple fibre layer by needling and is subjected after needling to heat treatment and compression, and in which a nonwoven staple fibre fabric made of bicomponent fibres drawn with the staple fibre layer or layers before needling is used as the strong ply, characterized in that the heat treatment and compression of the needle punched nonwoven fabric are applied simultaneously after the needling of the strong ply with the staple fibre layer or layers, and in that, after the heat treatment, impregnation with a binder solution is applied to the staple fibre layer or layers only.

2. Process according to Claim 1, characterized in that several layers of the strong ply of bicomponent fibres are laid on one another and needled together with the staple fibre fabric.

3. Use of the multilayered needle punched nonwoven fabric manufactured in accordance with Claim 1 or Claim 2 as belt material for conveyor belts.

4. Use of the multilayered needle punched nonwoven fabric manufactured in accordance with Claim 1 or Claim 2 as filter medium.

## Revendications

1. Procédé de production d'un non tissé aiguilleté multicouche dans lequel un support de solidité possédant une haute résistance à la traction et un faible allongement est assemblé par aiguilletage à au moins une couche de fibres discontinues et, après l'aiguilletage, soumis à un traitement thermique et à une densification et dans lequel on utilise comme support de solidité un non tissé de fibres discontinues, composé de fibres bicomposants, qui est étiré avant l'aiguilletage avec la couche de fibres discontinues ou les couches de fibres discontinues, caractérisé en ce que le traitement thermique et la densification du non tissé aiguilleté s'effectuent simultanément après l'aiguilletage du support de solidité avec la couche de fibres discontinues ou les couches de fibres discontinues, et en ce qu'après le traitement thermique, on imprègne uniquement la couche de fibres discontinues ou les couches de fibres discontinues avec une solution de liant.

2. Procédé selon la revendication 1, caractérisé en ce que plusieurs couches du support de solidité faites de fibres bicomposants sont déposées l'une sur l'autre et aiguilletées en commun avec le non tissé de fibres discontinues.

3. Utilisation du non tissé aiguilleté multicouche fabriqué selon les revendications 1 ou 2, en tant que matière en bande pour bandes transporteuses.

4. Utilisation du non tissé aiguilleté multicouche fabriqué selon les revendications 1 ou 2, en tant que milieu filtrant.
